# EUROPÄISCHE PATENTSCHRIFT

(11) **EP 3 612 663 B1**
(45) Veröffentlichungstag und Bekanntmachung des Hinweises auf die Patenterteilung: **06.03.2024**
(21) Anmeldenummer: 18716514.7
(22) Anmeldetag: 09.03.2018
(51) Int. Cl.: C23C 22/36, C23C 22/73, C23C 22/78

(54) **VERFAHREN ZUR SCHICHTBILDENDEN ZINKPHOSPHATIERUNG VON METALLISCHEN BAUTEILEN IN SERIE**
METHOD FOR FORMING ZINC PHOSPHATE COATINGS ON METALLIC COMPONENTS IN SERIES
PROCÉDÉ FORMANT DES COUCHES DE PHOSPHATATE DE ZINC SUR DES COMPOSANTS MÉTALLIQUES EN SÉRIE

(30) Priorität: 21.04.2017 EP 17167478
(43) Veröffentlichungstag der Anmeldung: 26.02.2020
(73) Patentinhaber: Henkel AG & Co. KGaA, 40589 Düsseldorf (DE)
(72) Erfinder: BROUWER, Jan-Willem, 47877 Willich (DE); PILAREK, Frank-Oliver, 50127 Bergheim (DE); RESANO ARTALEJO, Fernando Jose, 40597 Düsseldorf (DE); KRÖMER, Jens, 41470 Neuss (DE); HAMACHER, Matthias, 50354 Hürth (DE); LESEUR, Thibault, 50321 Brühl (DE); BALZER, Marc, 40599 Düsseldorf (DE)
(86) Internationale Anmeldenummer: PCT/EP2018/055871
(87) Internationale Veröffentlichungsnummer: WO 2018/192709

(56) Entgegenhaltungen:
- EP-A1- 1 988 189
- EP-A1- 2 343 399
- WO-A1-01/12341

## Beschreibung

Vorliegende Erfindung betrifft ein Verfahren zur Zinkphosphatierung von Bauteilen umfassend Oberflächen von Zink zur Unterdrückung der Bildung von auf den Oberflächen von Zink lose anhaftenden, unlöslichen Bestandteilen der Phosphatierung und demnach zur weiteren Verbesserung der Haftung nachträglich aufgebrachter Tauchlackbeschichtungen. In dem Verfahren wird auf eine Aktivierung der Zinkoberflächen mittels Dispersionen enthaltend partikuläres Hopeit, Phosphophyllit, Scholzit und/oder Hureaulith zurückgegriffen, wobei der Anteil an partikulären Phosphaten in der Aktivierung der Menge an freiem Fluorid und gelöstem Silizium in der Zinkphosphatierung angepasst werden muss.

Im Stand der Technik wird die Zinkphosphatierung mit einer Aktivierung der Metalloberflächen des zu phosphatierenden Bauteils eingeleitet. Die nasschemische Aktivierung erfolgt dabei durch In-Kontakt-Bringen mit kolloidalen Dispersionen von Phosphaten, die insofern auf der Metalloberfläche immobilisiert, in der nachfolgenden Phosphatierung als Wachstumskeim für die Ausbildung eines kristallinen Überzuges dienen. Geeignete Dispersionen sind dabei kolloidale zumeist alkalische wässrige Zusammensetzungen auf Basis von Phosphat-Kristalliten, die in ihrer Kristallstruktur nur geringe kristallographische Abweichungen von der Art der abzuscheidenden Zinkphosphatschicht aufweisen. Neben dem in der Literatur häufig als Jernstedt Salz bezeichnetem Titanphosphat eignen sich auch wasserunlösliche bi- und trivalente Phosphate als Ausgangsmaterialien für die Bereitstellung einer kolloidalen Lösung, die geeignet ist, eine Metalloberfläche für die Zinkphosphatierung zu aktivieren. So lehrt die WO 98/39498 A1 in diesem Zusammenhang insbesondere bi- und trivalente Phosphate der Metalle Zn, Fe, Mn, Ni, Co, Ca und Al, wobei technisch bevorzugt Phosphate des Metalls Zink zur Aktivierung für eine nachfolgende Zinkphosphatierung verwendet werden.

Jede Art der Aktivierung weist ihre Eigenart bezogen auf die im nachfolgenden Schritt zu erfolgende Phosphatierung auf, die speziell bei der Behandlung von Bauteilen, die aus einem Mix verschiedener metallischer Materialien zusammengesetzt sind, bedeutsam wird. Geschlossene kristalline Zinkphosphatüberzüge können auf Stahloberflächen von mit Jernstedt Salzen aktivierten Bauteilen dann nicht mehr gebildet werden, wenn im Zinkphosphatierbad der Anteil an gelöstem Aluminium einen bestimmten Schwellenwert beispielsweise bei Bauteilen mit hohem Aluminiumanteil überschreitet, so dass auf eine Aktivierung gemäß der WO 98/39498 A1 ausgewichen werden muss. Eine solche Aktivierung erbringt auch den Vorteil, dass im Vergleich zur Aktivierung mit Jernstedt-Salzen dünnere und besser vor Korrosion schützende Phosphatüberzüge auf den Aluminiumoberflächen erzielt werden. Eine Aktivierung mit bi- und trivalenten Phosphaten liefert jedoch in Zinkphosphatierungsbädern, in denen auch schichtbildend Oberflächen von Aluminium behandelt werden sollen, häufig defektreiche Überzüge auf den Zinkoberflächen, die sich dadurch kennzeichnen, dass lose Anhaftungen von Bestandteilen des Zinkphosphatüberzuges beobachtbar sind, die in der nachfolgenden Tauchlackierung die Lackhaftung auf den Zinkoberflächen merklich herabsetzen. Des Weiteren werden die losen aus Phosphaten bestehenden Anhaftungen teilweise in eine der Zinkphosphatierung nachfolgende Tauchlackierung überschleppt und dort wiederum teilweise in der wässrigen Bindemitteldispersion aufgelöst. Die durch Überschleppung in die Tauchlackierung eingetragenen gelösten Phosphate können zum einen die Abscheidecharakteristik der dispergierten Lackbestandteile negativ beeinflussen und zum anderen die Effektivkonzentration essentieller Katalysatoren / Vernetzer auf Basis ausgewählter Schwermetalle durch Ausfällungsreaktionen herabsetzen. Eine Überschleppung von Phosphaten kann also ursächlich für erhöhte Einbrenntemperaturen sein, insbesondere für Tauchlacke, die neben dem dispergierten Harz wasserslösliche Salze von Yttrium und/oder Bismut enthalten.

Eine nasschemische Oberflächenbehandlung einer Serie von metallischen Bauteilen mit Zink- und/ oder Aluminiumoberflächen, wobei die Aktivierung vor der Zinkphosphatierung erfolgt, ist jeweils in den Druckschriften WO 01/12341 A1, EP 2343399 A1 und EP 1988189 A1 beschrieben.

Es besteht daher die Aufgabe, für ein Verfahren zur Zinkphosphatierung von metallischen Bauteilen, das auch hohe Anteile an gelösten Aluminium toleriert, und daher auf einer Aktivierung auf Basis einer kolloidalen Lösung von bi- und/oder trivalenten Phosphaten beruht, geeignete Bedingungen aufzufinden, für die auf den Zinkoberflächen weitestgehend defektfreie, von losen Anhaftungen befreite Zinkphosphatüberzüge gelingen, so dass insgesamt eine hervorragende Lackhaftung resultiert. Insbesondere soll ein Verfahren bereitgestellt werden, bei dem metallische Bauteile in der Phosphatierstufe schichtbildend behandelt werden können, wobei die Bauteile sowohl Oberflächen von Zink als auch Oberflächen von Aluminium und vorzugsweise auch Stahl aufweisen.

Diese Aufgabe wird überraschenderweise dadurch gelöst, dass der Anteil an zur Aktivierung beitragenden partikulären Phosphaten auf die Menge an freiem Fluorid und Silizium in der Zinkphosphatierung angepasst wird.

Die vorliegende Erfindung betrifft also ein Verfahren zur korrosionsschützenden Behandlung einer Serie von metallischen Bauteilen, die metallische Bauteile umfasst, die zumindest teilweise Oberflächen von Zink aufweisen und solche die mindestens eine Oberfläche von Aluminum aufweisen, bei dem die metallischen Bauteile der Serie nacheinander die folgenden nasschemischen Behandlungsschritte durchlaufen:
(I) Aktivierung durch In-Kontakt-Bringen mit einer alkalischen wässrigen Dispersion, die einen D50 Wert von weniger als 3 µm aufweist und deren anorganischer partikulärer Bestandteil Phosphate umfasst, wobei die Gesamtheit dieser Phosphate zumindest teilweise aus Hopeit, Phosphophyllit, Scholzit und/oder Hureaulith zusammengesetzt ist und wobei der Anteil der Phospahte im anorganischen partikulären Bestandteil bezogen auf die alkalische wässrige Dispersion geringer als 0,8 g/kg berechnet las PO₄ ist;
(II) Zinkphosphatierung durch In-Kontakt-Bringen mit einer sauren wässrigen Zusammensetzung mit einem pH-Wert unterhalb von 3,5 enthaltend
   (a) 5-50 g/l an Phosphat-Ionen,
   (b) 0,3-3 g/l an Zink-Ionen, und
   (c) mindestens eine Quelle für freies Fluorid,
wobei als Quelle für freies Fluorid komplexe Fluoride des Elements Silizium enthalten sind, wobei sowohl die Konzentrazion an Silizium in Wasser gelöster Form als auch die Konzentration an freiem Fluorid in der sauren wässrigen Zusammensetzung mindestens 0,5mmol/kg beträgt, dass der Quotient aus der Konzentration der Phosphate im anorganischen partikulären Bestandteil der alkalischen wässrigen Dispersion der Aktivierung in mmol/kg bezogen auf PO₄ zur Summe aus der Konzentration an freiem Fluorid und der Konzentration an Silizium jeweils in der sauren wässrigen Zusammensetzung der Zinkphosphatierung und jeweils in mmol/kg größer als 0,5 ist.

Die gemäß vorliegender Erfindung behandelten Bauteile können alle beliebig geformten und gestalteten räumlichen Gebilde sein, die einem Fabrikationsprozess entstammen, insbesondere auch Halbzeuge wie Bänder, Bleche, Stangen, Rohre, etc. und Verbundkonstruktionen zusammengefügt aus vorgenannten Halbzeugen, wobei die Halbzeuge vorzugsweise durch Kleben, Schweißen und/oder Bördeln zur Verbundkonstruktion miteinander verbunden sind. Ein Bauteil ist im Sinne der vorliegenden Erfindung dann metallisch, wenn dessen geometrische Oberfläche mindestens zu 10% von metallischen Oberflächen gebildet wird.

Wenn im Rahmen der vorliegenden Erfindung auf die Behandlung von Bauteilen mit Oberflächen von Zink, Eisen oder Aluminium verwiesen wird, so sind damit alle Oberflächen von metallischen Substraten oder metallischen Überzügen umfasst, die das jeweilige Element zu mehr als 50 At.-% enthalten. So bilden verzinkte Stahlsorten erfindungsgemäß Oberflächen von Zink, wohingegen an den Schnittkanten und Durchschliffstellen beispielsweise einer Automobilkarosse, die allein aus verzinktem Stahl gefertigt ist, erfindungsgemäß Oberflächen von Eisen freigelegt sein können. Erfindungsgemäß weisen die Bauteile der Serie, die zumindest teilweise Oberflächen von Zink aufweisen, vorzugsweise zumindest 5 % bezogen auf die Bauteiloberfläche Oberflächen von Zink auf. Stahlsorten wie warmumgeformter Stahl können auch mit einer mehrere Mikrometer dicken metallischen Beschichtung von Aluminium und Silizium als Verzunderungsschutz und Umformhilfe versehen sein. Ein derartig beschichteter Stahlwerkstoff weist, obwohl der Grundwerkstoff Stahl ist, im Kontext der vorliegenden Erfindung eine Aluminiumoberfläche auf.

Eine korrosionsschützende Behandlung der Bauteile in Serie liegt vor, wenn eine Vielzahl von Bauteilen mit in der in den jeweiligen Behandlungsschritten bereitgestellten und üblicherweise in Systemtanks vorgehaltenen Behandlungslösung in Kontakt gebracht wird, wobei das In-Kontakt-Bringen der einzelnen Bauteile nacheinander und damit zeitlich voneinander getrennt erfolgt. Der Systemtank ist dabei das Behältnis, in dem sich die Vorbehandlungslösung, zum Zwecke der korrosionsschützenden Behandlung in Serie befindet.

Die Behandlungsschritte der Aktivierung und Zinkphosphatierung erfolgen für ein Bauteil der korrosionsschützenden Behandlung in Serie dann "nacheinander", wenn sie nicht durch eine andere als die jeweils vorgesehene nachfolgende nasschemische Behandlung unterbrochen werden.

Nasschemische Behandlungsschritte im Sinne der vorliegenden Erfindung sind Behandlungsschritte, die durch In-Kontakt-Bringen des metallischen Bauteils mit einer im Wesentlich aus Wasser bestehenden Zusammensetzung erfolgen und keine Spülschritte darstellen. Ein Spülschritt dient ausschließlich der vollständigen oder teilweisen Entfernung löslicher Rückstände, Partikel und Wirkkomponenten, die aus einem vorausgegangenem nasschemischen Behandlungsschritt auf dem Bauteil anhaftend verschleppt werden, vom zu behandelnden Bauteil, ohne dass in der Spülflüssigkeit selbst Wirkkomponenten auf Basis metallischer oder halbmetallischer Elemente enthalten sind, die sich bereits durch das bloße In-Kontakt-Bringen der metallischen Oberflächen des Bauteils mit der Spülflüssigkeit verbrauchen. So kann die Spülflüssigkeit lediglich Stadtwasser sein.

Der "pH-Wert", wie im Rahmen der vorliegenden Erfindung verwendet, entspricht dem negativen dekadischen Logarithmus der Hydronium-Ionen Aktivität bei 20 °C und kann mittels pH-sensitiver Glaselektroden bestimmt werden. Eine Zusammensetzung ist demgemäß dann sauer, wenn ihr pH-Wert unterhalb von 7 liegt, und alkalisch, wenn ihr pH-Wert oberhalb von 7 liegt.

Im erfindungsgemäßen Verfahren ist eine Abstimmung der einzelnen Behandlungsschritte Aktivierung und Zinkphosphatierung derart realisiert, dass auf den Zinkoberflächen der metallischen Bauteile im Rahmen der Zinkphosphatierung geschlossene Überzüge entstehen, auf denen keine feinteiligen Bestandteile des Zinkphosphatüberzuges abgeschieden sind. Demgemäß sind in der nachfolgenden Tauchlackierung Beschichtungen verfügbar, die hervorragend auf den erfindungsgemäß behandelten Zinkoberflächen haften. In einer bevorzugten Ausführungsform des erfindungsgemäßen Verfahrens ist der Quotient aus der Konzentration der Phosphate, die im anorganischen partikulären Bestandteil der alkalischen wässrigen Dispersion der Aktivierung enthalten sind, in mmol/kg bezogen auf PO₄ zur Summe aus der Konzentration an freiem Fluorid und der Konzentration an Silizium jeweils in der sauren wässrigen Zusammensetzung der Zinkphosphatierung und jeweils in mmol/kg größer als 0,6, besonders bevorzugt größer als 0,7. Die Konzentration an freiem Fluorid in der sauren wässrigen Zusammensetzung der Zinkphosphatierung ist nach Kalibrierung mit Fluorid-haltigen Pufferlösungen ohne pH-Pufferung mittels einer fluoridsensitiven Messelektrode potentiometrisch bei 20 °C in der jeweiligen sauren wässrigen Zusammensetzung der Zinkphosphatierung zu bestimmen. Die Konzentration an Silizium in der sauren wässrigen Zusammensetzung der Zinkphosphatierung ist im Filtrat einer Membranfiltration der sauren wässrigen Zusammensetzung, die unter Verwendung einer Membran mit einer nominalen Porengröße von 0,2 µm erfolgt ist, mittels Atomemissionsspektrometrie (ICP-OES) zu bestimmen.

Der partikuläre Bestandteil der alkalischen wässrigen Dispersion ist derjenige Feststoffanteil, der nach Trocknung des Retentats einer Ultrafiltration eines definierten Teilvolumens der alkalischen wässrigen Dispersion mit einer nominalen Ausschlussgrenze von 10 kD (NMWC, Nominal Molecular Weight Cut Off) verbleibt. Die Ultrafiltration wird unter Zuspeisung von entionisiertem Wasser (κ<1µScm⁻¹) solange durchgeführt, bis im Filtrat eine Leitfähigkeit unterhalb von 10 µScm⁻¹ gemessen wird. Der anorganische partikuläre Bestandteil der alkalischen wässrigen Dispersion ist wiederum derjenige, der verbleibt, wenn der aus der Trocknung des Retentats der Ultrafiltration gewonnene partikuläre Bestandteil in einem Reaktionsofen unter Zuführung eines CO₂-freien Sauerstoffstromes bei 900 °C ohne Beimischung von Katalysatoren oder anderen Zuschlagsstoffen solange pyrolysiert wird, bis ein Infrarot-Sensor im Auslass des Reaktionsofens ein mit dem CO₂-freien Trägergas (Blindwert) identisches Signal liefert. Die im anorganischen partikulären Bestandteil enthaltenen Phosphate werden nach Säureaufschluss desselben mit wässriger 10 Gew.-% HNOs Lösung bei 25 °C für 15 min als Phosphorgehalt mittels Atomemissionsspektrometrie (ICP-OES) unmittelbar aus dem Säureaufschluss bestimmt.

Entscheidend für eine Aktivierung ist ebenso, dass die alkalische wässrige Dispersion einen D50 Wert von weniger als 3 µm aufweist, da anderenfalls nur sehr über sehr hohe und damit nicht wirtschaftliche Anteile an partikulären Bestandteilen eine ausreichende Belegung der Metalloberflächen mit Partikeln, die Kristallisationskeime für die Zinkphosphatierung darstellen, erfolgen kann. Zudem neigen Dispersionen, deren Partikel durchschnittlich größer sind, zur Sedimentation.

In einer bevorzugten Ausführungsform des erfindungsgemäßen Verfahrens ist der D50-Wert der alkalischen wässrigen Dispersion der Aktivierung daher kleiner als 2 µm, besonders bevorzugt kleiner als 1 µm, wobei der D90-Wert, vorzugsweise kleiner als 5 µm ist, so dass mindestens 90 Vol.-% der in der alkalischen wässrigen Zusammensetzung enthaltenden partikulären Bestandteile diesen Wert unterschreiten.

Der D50-Wert bezeichnet in diesem Zusammenhang den volumenmittleren Teilchendurchmesser den 50 Vol.-% der in der alkalischen wässrigen Zusammensetzung enthaltenden partikulären Bestandteile nicht überschreiten. Der volumenmittlere Teilchendurchmesser kann gemäß ISO 13320:2009 mittels Streulichtanalyse nach der Mie-Theorie aus volumengewichteten kumulativen Partikelgrößenverteilungen als sogenannter D50-Wert unmittelbar in der jeweiligen Zusammensetzung bei 20 °C bestimmt werden, wobei sphärische Partikel und ein Brechungsindex der streuenden Partikel von n_{D} = 1,52-i·0,1 unterstellt werden.

Die Aktivkomponenten der alkalischen Dispersion, die effektiv die Bildung eines geschlossenen Zinkphosphatüberzuges auf den Metalloberflächen des Bauteils in der nachfolgenden Phosphatierung fördern und in diesem Sinne die Metalloberflächen aktivieren, sind vornehmlich aus Phosphaten zusammengesetzt, die wiederum zumindest teilweise Hopeit, Phosphophyllit, Scholzit und/oder Hureaulith umfassen. Insofern ist eine solche Aktivierung bevorzugt, bei der der Phosphatanteil der anorganischen partikulären Bestandteile der alkalischen wässrigen Dispersion der Aktivierung bei zumindest 30 Gew.-%, besonders bevorzugt bei zumindest 35 Gew.-%, insbesondere bevorzugt bei zumindest 40 Gew.-% berechnet als PO₄ und bezogen auf den anorganischen partikulären Bestandteil der Dispersion liegt.

Eine Aktivierung im Sinne der vorliegenden Erfindung beruht also im Wesentlichen auf den erfindungsgemäß enthaltenden Phosphaten in partikulärer Form, wobei die Phosphate vorzugsweise zumindest teilweise aus Hopeit, Phosphophyllit und/oder Scholzit, besonders bevorzugt auf Hopeit und/oder Phosphophyllit und insbesondere bevorzugt auf Hopeit, zusammengesetzt sind. Die Phosphate Hopeit, Phosphophyllit, Scholzit und/oder Hureaulith können zur Bereitstellung der alkalischen wässrigen Dispersion als fein gemahlene Pulver oder als mit einem Stabilisator verriebene Pulverpaste in eine wässrige Lösung eindispergiert werden. Hopeite umfassen ohne Berücksichtigung von Kristallwasser stöchiometrisch Zn₃(PO4)₂ sowie die Nickel- und Manganhaltigen Varianten Zn₂Mn(PO₄)₃, Zn₂Ni(PO₄)₃, wohingegen Phosphophyllit aus Zn₂Fe(PO₄)₃, Scholzit aus Zn₂Ca(PO₄)₃ und Hureaulith aus Mn₃(PO₄)₂ besteht. Die Existenz der kristallinen Phasen Hopeit, Phosphophyllit, Scholzit und/oder Hureaulith in der alkalischen wässrigen Dispersion kann nach Abtrennung des partikulären Bestandteils mittels Ultrafiltration mit einer nominalen Ausschlussgrenze von 10 kD (NMWC, Nominal Molecular Weight Cut Off) wie oben beschrieben und Trocknung des Retentats bis zur Massenkonstanz bei 105°C mittels röntgendiffraktometrischer Methoden (XRD) nachgewiesen werden.

Aufgrund der Präferenz für die Anwesenheit von Phosphaten, die Zink-Ionen umfassen und eine bestimmte Kristallinität aufweisen, sind für die Bildung fest anhaftender kristalliner Zinkphosphatüberzüge erfindungsgemäß Verfahren bevorzugt, in denen die alkalische wässrige Dispersion der Aktivierung mindestens 20 Gew.-%, vorzugsweise mindestens 30 Gew.-%, besonders bevorzugt mindestens 40 Gew.-% an Zink im anorganischen partikulären Bestandteil der alkalischen wässrigen Dispersion bezogen auf den Phosphatanteil des anorganischen partikulären Bestanteils, berechnet als PO₄, enthält.

Eine Aktivierung im Sinne der vorliegenden Erfindung soll jedoch nicht mittels kolloidaler Lösungen von Titanphosphaten erzielt werden, da anderenfalls die schichtbildende Zinkphosphatierung auf Oberflächen von Eisen, insbesondere Stahl, nicht zuverlässig gelingt und der Vorteil dünner effektiv vor Korrosion schützender Phosphatüberzüge auf Aluminium nicht realisiert wird. In einer bevorzugten Ausführungsform des erfindungsgemäßen Verfahrens ist daher der Anteil an Titan im anorganischen partikulären Bestandteil der alkalischen wässrigen Dispersion der Aktivierung vorzugsweise kleiner als 5 Gew.-%, besonders bevorzugt kleiner als 1 Gew.-% bezogen auf den anorganischen partikulären Bestandteil der Dispersion ist. In einer besonders bevorzugten Ausführungsform enthält die alkalische wässrige Dispersion der Aktivierung insgesamt weniger als 10 mg/kg, besonders bevorzugt weniger als 1 mg/kg an Titan.

Für eine hinreichende Aktivierung sämtlicher metallischer Oberflächen ausgewählt aus Zink, Aluminium und Eisen sollte der Anteil der anorganischen partikulären Bestandteile, der Phosphate umfasst, entsprechend angepasst werden. Hierfür ist es allgemein bevorzugt, wenn im erfindungsgemäßen Verfahren der Anteil der Phosphate im anorganischen partikulären Bestandteil bezogen auf die alkalische wässrige Dispersion der Aktivierung mindestens 80 mg/kg, besonders bevorzugt mindestens 150 mg/kg berechnet als PO₄ beträgt. Aus wirtschaftlichen Gründen und für reproduzierbare Beschichtungsergebnisse sollte die Aktivierung mit möglichst verdünnten kolloidalen Lösungen erfolgen. Daher ist bevorzugt, dass der Anteil der Phosphate im anorganischen partikulären Bestandteil bezogen auf die alkalische wässrige Dispersion der Aktivierung geringer als 0,8 g/kg, besonders bevorzugt geringer als 0,6 g/kg, insbesondere bevorzugt geringer als 0,4 g/kg berechnet als PO₄ ist.

Für eine gute Aktivierung von Bauteilen, die Zinkoberflächen aufweisen, ist es weiterhin vorteilhaft, wenn die Metalloberflächen während der Aktivierung nur gering gebeizt werden. Gleiches gilt auch für die Aktivierung auf den Oberflächen von Aluminium und Eisen. Gleichzeitig sollten die anorganischen partikulären Bestandteile, insbesondere die unlöslichen Phosphate nur einer geringgradigen Korrosion unterliegen. Demgemäß ist es im erfindungsgemäßen Verfahren bevorzugt, wenn der pH-Wert der alkalischen wässrigen Dispersion in der Aktivierung größer als 8, besonders bevorzugt größer als 9, jedoch vorzugsweise kleiner als 12, besonders bevorzugt kleiner als 11 ist.

Der zweite Behandlungsschritt der Zinkphosphatierung folgt der Aktivierung mit oder ohne dazwischenliegendem Spülschritt, unmittelbar, so dass jedes Bauteil der Serie nacheinander die Aktivierung gefolgt von der Zinkphosphatierung ohne dazwischenliegenden nasschemischen Behandlungsschritt durchläuft. In einer bevorzugten Ausführungsform des erfindungsgemäßen Verfahrens erfolgen zwischen der Aktivierung und der Zinkphosphatierung weder ein Spül- noch ein Trocknungsschritt für die Bauteile der Serie. Ein Trocknungsschritt im Sinne der vorliegenden Erfindung bezeichnet einen Vorgang, bei dem die einen Nassfilm aufweisenden Oberflächen des metallischen Bauteils unter Zuhilfenahme technischer Maßnahmen getrocknet werden sollen, beispielsweise durch Zuführung thermischer Energie oder Überleiten eines Luftstromes.

Die Zinkphosphatierung gelingt, insofern die erfindungsgemäße Abstimmung mit der Aktivierung erfolgt ist, im Regelfall mit konventionellen Phosphatierbädern, die
(a) 5-50 g/kg, vorzugsweise 10-25 g/kg an Phosphat-Ionen,
(b) 0,3-3 g/kg, vorzugsweise 0,8-2 g/kg an Zink-Ionen, und
(c) mindestens eine Quelle für freies Fluorid
enthalten. In einer aus umwelthygienischen Gründen bevorzugten Ausführungsform sind insgesamt weniger als 10 ppm an Nickel- und/oder Kobalt-Ionen in der sauren wässrigen Zusammensetzung der Zinkphosphatierung enthalten.

Die Menge an Phosphat-Ionen umfasst erfindungsgemäß die Orthophosphorsäure sowie die in Wasser gelösten Anionen der Salze der Orthophosphorsäure berechnet als PO₄.

Der bevorzugte pH-Wert der sauren wässrigen Zusammensetzung der Zinkphosphatierung liegt im erfindungsgemäßen Verfahren unterhalb von 3,5, besonders bevorzugt unterhalb von 3,3. Der Anteil der freien Säure in Punkten beträgt in der sauren wässrigen Zusammensetzung der Zinkphosphatierung vorzugsweise mindestens 0,4, jedoch vorzugsweise nicht mehr als 3, besonders bevorzugt nicht mehr als 2. Der Anteil der freien Säure in Punkten wird bestimmt, indem 10 ml Probevolumen der sauren wässrigen Zusammensetzung auf 50 ml verdünnt und mit 0,1 N Natronlauge bis zu einem pH-Wert von 3,6 titriert werden. Der Verbrauch an ml Natronlauge gibt die Punktzahl freier Säure an.

In einer bevorzugten Ausführungsform des erfindungsgemäßen Verfahrens enthält die saure wässrige Zusammensetzung der Zinkphosphatierung zusätzlich Kationen der Metalle Mangan, Kalzium und/oder Eisen.

Auch die übliche Additivierung der Zinkphosphatierung kann erfindungsgemäß in analoger Weise durchgeführt werden, so dass die saure wässrige Zusammensetzung die üblichen Beschleuniger wie Wasserstoffperoxid, Nitrit, Hydroxylamin, Nitroguanidin und/oder N-Methylmorpholin-N-Oxid enthalten kann.

Eine Quelle für freie Fluorid-Ionen ist essentiell für den Prozess der schichtbildenden Zinkphosphatierung auf allen metallischen Oberflächen des Bauteils, die ausgewählt sind aus Oberflächen von Zink, Eisen und/oder Aluminium. Sollen sämtliche Oberflächen der metallischen Materialien der Bauteile, die im Rahmen der Serie behandelt werden, mit einem Phosphatüberzug versehen werden, so ist die Menge der partikulären Bestandteile in der Aktivierung an die für die Schichtbildung in der Zinkphosphatierung erforderliche Menge an freiem Fluorid anzupassen. Sollen neben den Zinkoberflächen als auch die Oberflächen von Eisen, insbesondere Stahl, mit einem geschlossenen und defektfreien Phosphatüberzug versehen werden, so ist im erfindungsgemäßen Verfahren bevorzugt, wenn die Menge an freiem Fluorid in der sauren wässrigen Zusammensetzung mindestens 0,5 mmol/kg beträgt. Sollen zudem auch Oberflächen von Aluminium mit einem geschlossenen Phosphatüberzug versehen werden, so ist im erfindungsgemäßen Verfahren bevorzugt, wenn die Menge an freiem Fluorid in der sauren wässrigen Zusammensetzung mindestens 2 mmol/kg beträgt. Die Konzentration an freiem Fluorid sollte keine Werte überschreiten, oberhalb derer die Phosphatüberzüge überwiegend Anhaftungen aufweisen, die leicht abwischbar sind, da diese auch durch eine überproportional erhöhte Menge an partikulären Phosphaten in der alkalischen wässrigen Dispersion der Aktivierung nicht vermieden werden können. Daher ist es auch aus wirtschaftlichen Erwägungen vorteilhaft, wenn im erfindungsgemäßen Verfahren die Konzentration an freiem Fluorid in der sauren wässrigen Zusammensetzung der Zinkphosphatierung unterhalb von 8 mmol/kg liegt.

Die Menge an freiem Fluorid ist nach Kalibrierung mit Fluorid-haltigen Pufferlösungen ohne pH-Pufferung mittels einer fluoridsensitiven Messelektrode potentiometrisch bei 20 °C in der jeweiligen sauren wässrigen Zusammensetzung zu bestimmen. Geeignete Quellen für freies Fluorid sind komplexe Fluoride des Elements Zur Unterdrückung der sogenannten Stippenbildung auf den Zinkoberflächen des Bauteils ist es erfindungsgemäß vorgesehen, dass die Quelle für freies Fluorid zumindest teilweise ausgewählt ist aus komplexen Fluoriden des Elements Si, insbesondere aus Hexafluorokieselsäure und ihren Salzen. Unter Stippenbildung versteht der Fachmann in der Phosphatierung das Phänomen der lokalen Abscheidung von amorphem, weißem Zinkphosphat in einer ansonsten kristallinen Phosphatschicht auf den behandelten Zinkoberflächen bzw. auf den behandelten verzinkten oder legierungsverzinkten Stahloberflächen. Die Stippenbildung wird dabei hervorgerufen durch eine lokal erhöhte Beizrate des Substrats. Derartige Punktdefekte in der Phosphatierung können Ausgangspunkt für die korrosive Enthaftung nachträglich aufgebrachter organischer Lacksysteme sein, so dass das Auftreten von Stippen in der Praxis weitgehend zu vermeiden ist. Erfindungsgemäß ist die Konzentration an Silizium in Wasser gelöster Form in der sauren wässrigen Zusammensetzung der Zinkphosphatierung mindestens 0,5 mmol/kg, besonders bevorzugt mindestens 1 mmol/kg, beträgt, jedoch vorzugsweise kleiner als 6 mmol/kg, besonders bevorzugt kleiner als 5 mmol/kg, insbesondere bevorzugt kleiner als 4,5 mmol/kg ist. Die Obergrenzen für die Konzentration an Silizium sind bevorzugt, da oberhalb dieser Werte Phosphatüberzüge begünstig werden, die überwiegend solche lose Anhaftungen aufweisen, die auch durch eine überproportional erhöhte Menge an partikulären Phosphaten in der alkalischen wässrigen Dispersion der Aktivierung nicht vermieden werden können. Die Konzentration an Silizium in der sauren wässrigen Zusammensetzung in Wasser gelöster Form ist im Filtrat einer Membranfiltration der sauren wässrigen Zusammensetzung, die unter Verwendung einer Membran mit einer nominalen Porengröße von 0,2 µm erfolgt ist, mittels Atomemissionsspektrometrie (ICP-OES) zu bestimmen.

Ein weiterer Vorteil des erfindungsgemäßen Verfahrens besteht darin, dass in dessen Verlauf auch geschlossene Zinkphosphatüberzüge auf Oberflächen von Aluminium gebildet werden. Konsequenterweise umfasst die zu behandelnde Serie an Bauteilen im erfindungsgemäßen Verfahren auch die Behandlung von Bauteilen, die mindestens eine Oberfläche von Aluminium aufweisen. Hierbei ist es unerheblich, ob die Oberflächen von Zink und Aluminium in einem aus entsprechenden Materialien zusammengesetzten Bauteil oder in verschiedenen Bauteilen der Serie realisiert sind.

Im erfindungsgemäßen Verfahren wird ein guter Lackhaftgrund für eine nachfolgende Tauchlackierung, in deren Verlauf eine im Wesentlichen organische Deckschicht aufgebracht wird, realisiert. Dementsprechend schließt sich in einer bevorzugten Ausführungsform des erfindungsgemäßen Verfahrens der Zinkphosphatierung mit oder ohne dazwischenliegendem Spül- und/oder Trocknungsschritt, jedoch vorzugsweise mit Spülschritt, aber ohne Trocknungsschritt, eine Tauchlackierung an, besonders bevorzugt eine Elektrotauchlackierung, insbesondere bevorzugt eine kathodische Elektrotauchlackierung, an.

### Ausführungsbeispiele:

Es wurden verzinkte Stahlbleche (HDG) in Zinkphosphatierbädern mit unterschiedlichen Gehalten an freiem Fluorid nach vorheriger Aktivierung mit Dispersionen von partikulären Zinkphosphat behandelt und das Erscheinungsbild der Überzüge unmittelbar nach der Zinkphosphatierung bewertet. Die Tabelle 1 enthält eine Übersicht über die Zusammensetzungen der Aktivierung und der Zinkphosphatierung und die Ergebnisse hinsichtlich der Bewertung der Güte der Überzüge. Die Bleche durchliefen die im Folgenden aufgeführten Verfahrensschritte in der angegebenen Reihenfolge:
A) Reinigung und Entfettung im Spritzen bei 60 °C für 90 Sekunden 25 g/L BONDERITE^{®} C-AK 1565 (Fa. Henkel AG & Co. KGaA) 2 g/L BONDERITE^{®} C-AD 1270 (Fa. Henkel AG & Co. KGaA) Ansatz mit VE-Wasser (κ<1µScm⁻¹); Einstellen des pH-Wertes mit Kalilauge auf 11,8.
B) Spüle mit VE-Wasser (κ<1µScm⁻¹) bei 20°C für 60 Sekunden
C) Tauchaktivierung bei 20 °C für 60 Sekunden
0,5-3 g/kg enthält 8,4 Gew.-% an Zink in Form von Zn₃(PO₄)₂*4H₂O
200 mg/kg K₄P₂O₇ PREPALENE^{®} X (Fa. Nihon Parkerizing Co., Ltd.)
Ansatz mit VE-Wasser (κ <1µScm⁻¹); Einstellen des pH-Wertes mit H₃PO₄ auf 10,0.
Der D50 Wert der Dispersion zur Aktivierung betrug 0,25 µm bei 20 °C bestimmt auf Basis der statischen Streulichtanalyse gemäß Mie-Theorie nach ISO 13320:2009
mittels Partikelanalysator HORIBA LA-950 (Fa. Horiba Ltd.) unter Annahme eines Brechungsindexes der streuenden Partikel von n = 1,52-i·0,1.

D) Zinkphosphatierung durch Eintauchen bei 50 °C für 180 Sekunden

| | |
|---|---|
| 1,1 g/kg | Zink |
| 1,0 g/kg | Mangan |
| 1,0 g/kg | Nickel |
| 15,7 g/kg | Phosphat |
| 2 g/kg | Nitrat |

Die Zugabe einer Menge einer Quelle für Fluorid erfolgte gemäß Tabelle 1. Ansatz mit VE-Wasser (κ<1µScm⁻¹); Einstellen der freien Säure mit 10 %iger NaOH Freie Säure: 1,0 Punkt
Die freie Säure ist bestimmt aus 10 ml Probevolumen verdünnt auf 50 ml mit VE Wasser und anschließender Titration mit 0,1 N NaOH bis pH-Wert 3,6, wobei der Verbrauch an Natronlauge in Millilitern der Menge an freie Säure in Punkten entspricht.
Gesamtsäure: 20 Punkte
Die Gesamtsäure ist bestimmt aus 10 ml Probevolumen verdünnt auf 50 ml mit VE Wasser und anschließender Titration mit 0,1 N NaOH bis zum pH-Wert 8,5, wobei der Verbrauch an Natronlauge in Millilitern der Menge an Gesamtsäure in Punkten entspricht. Natriumnitrit:
   2,0 Gaspunkte gemessen im Azotometer nach Zugabe von
   Amidosulfonsäure

E) Spüle mit entionisiertem Wasser (κ<1µScm⁻¹) bei 20°C für 60 Sekunden
F) Trocknen in Umgebungsluft
Anhand der Tabelle 1 wird ersichtlich, dass zufriedenstellende Phosphatüberzüge, die also auf dem verzinktem Stahl keine losen Anhaftungen aufweisen, durch Anpassung der Menge an partikulärem Zinkphosphat in der Aktivierung an die Menge des freien Fluorids und der Hexafluorokieselsäure in der Zinkphosphatierung erzielt werden können. Fällt die Menge an partikulärem Zinkphosphat in der Aktivierung unterhalb des durch die freie Fluoridmenge und der Konzentration an Silizium definierten Wertes, so entstehen zum Teil staubig erscheinende Überzüge (A1-Si-300, A3-Si-600 und A1-F-90), die gänzlich ungeeignet für eine nachfolgende Tauchlackierung sind.
Die Beispiele A1-Si-100, A2-Si-200, A1-Si-300, A3-Si-300, A3-Si-600, A4-Si-600, A1-F-90, A2-F-90, A2-F-180, A3-F-180, A2-F-300, A3-F-300, A4-F-300 und A4-F-450 in der Tabelle 1 sind nicht erfindungsgemäß.

| Tabelle 1 | | | | | | | |
|---|---|---|---|---|---|---|---|
| | | Aktivierung | Zinkphosphatierung | | | Molares Verhältnis | Aussehen |
| Beispiel* | | PO₄ / mmolkg⁻¹ | Freies Fluorid^{#} / mmolkg⁻¹ | Quelle | Schichtgewicht / gm⁻² | $\frac{\left[{PO}_{4}\right]}{\left[F\right] + \left[Si\right]}$ ** | 0: keine Anhaftung |
| | | | | | | | 1: kaum Anhaftungen |
| | | | | | | | 2: deutlich sichtbare Anhaftungen |
| | | | | | | | 3: staubige Beschichtung |
| A1 | | 0,45 | 0 | - | 3,1 | - | 0 |
| A4 | | 2,68 | 0 | - | 2,0 | - | 0 |
| A1-Si-100 | | 0,45 | 0,8 | H₂SiF₆ | 3,3 | 0,30 | 2 |
| A2-Si-100 | | 0,89 | 0,8 | H₂SiF₆ | 2,9 | 0,59 | 0 |
| A2-Si-200 | | 0,89 | 1,2 | H₂SiF₆ | 2,8 | 0,35 | 2 |
| A3-Si-200 | | 1,79 | 1,2 | H₂SiF₆ | 2,4 | 0,70 | 0 |
| A1-Si-300 | | 0,45 | 1,6 | H₂SiF₆ | 3,3 | 0,12 | 3 |
| A3-Si-300 | | 1,79 | 1,6 | H₂SiF₆ | 2,7 | 0,48 | 2 |
| A4-Si-300 | | 2,68 | 1,6 | H₂SiF₆ | 2,2 | 0,73 | 0 |
| A3-Si-600 | | 1,79 | 2,0 | H₂SiF₆ | 3,7 | 0,29 | 3 |
| A4-Si-600 | | 2,68 | 2,0 | H₂SiF₆ | 3,4 | 0,43 | 1 |
| A1-F-90 | | 0,45 | 1,6 | (NH₄)HF₂ | 3,5 | 0,29 | 3 |
| A2-F-90 | | 0,89 | 1,6 | (NH₄)HF₂ | 3,3 | 0,56 | 0 |
| A2-F-180 | | 0,89 | 3,2 | (NH₄)HF₂ | 3,4 | 0,28 | 2 |
| A3-F-180 | | 1,79 | 3,2 | (NH₄)HF₂ | 2,9 | 0,57 | 0 |
| A2-F-300 | | 0,89 | 4,7 | (NH₄)HF₂ | 3,6 | 0,19 | 2 |
| A3-F-300 | | 1,79 | 4,7 | (NH₄)HF₂ | 3,1 | 0,38 | 2 |
| A4-F-300 | | 2,68 | 4,7 | (NH₄)HF₂ | 2,8 | 0,57 | 0 |
| A4-F-450 | | 2,68 | 7.9 | (NH₄)HF₂ | 2,6 | 0,34 | 2 |
| * | die letzten Ziffern nach dem Bindestrich geben die Menge der Quelle für freies Fluorid in mg/kg an | | | | | | |
| # | gemessen mit lonenmeter pMX 3000 / Ion (Fa. Xylem Inc.) | | | | | | |
| ** | in eckigen Klammer die Konzentrationen an partikulären Phosphaten in der Aktivierung sowie an freiem Fluorid und Silizium in der Zinkphosphatierung | | | | | | |

## Patentansprüche

1. Verfahren zur korrosionsschützenden Behandlung einer Serie von metallischen Bauteilen, die metallische Bauteile umfasst, die zumindest teilweise Oberflächen von Zink aufweisen und solche die mindestens eine Oberfläche von Aluminium aufweisen, bei dem die metallischen Bauteile der Serie nacheinander die folgenden nasschemischen Behandlungsschritte durchlaufen:
(I) Aktivierung durch In-Kontakt-Bringen mit einer alkalischen wässrigen Dispersion, die einen D50 Wert von weniger als 3 µm aufweist und deren anorganischer partikulärer Bestandteil Phosphate umfasst, wobei die Gesamtheit dieser Phosphate zumindest teilweise aus Hopeit, Phosphophyllit, Scholzit und/oder Hureaulith zusammengesetzt ist und wobei der Anteil der Phosphate im anorganischen partikulären Bestandteil bezogen auf die alkalische wässrige Dispersion geringer als 0,8 g/kg berechnet als PO₄ ist;
(II) Zinkphosphatierung durch In-Kontakt-Bringen mit einer sauren wässrigen Zusammensetzung mit einem pH-Wert unterhalb von 3,5 enthaltend
(a) 5-50 g/kg an Phosphat-Ionen,
(b) 0,3-3 g/kg an Zink-Ionen, und
(c) mindestens eine Quelle für freies Fluorid, wobei als Quelle für freies Fluorid komplexe Fluoride des Elements Silizium enthalten sind,
wobei sowohl die Konzentration an Silizium in Wasser gelöster Form als auch die Konzentration an freiem Fluorid in der sauren wässrigen Zusammensetzung mindestens 0,5 mmol/kg beträgt,
**dadurch gekennzeichnet, dass** der Quotient aus der Konzentration der Phosphate im anorganischen partikulären Bestandteil der alkalischen wässrigen Dispersion der Aktivierung in mmol/kg zur Summe aus der Konzentration an freiem Fluorid und der Konzentration an Silizium jeweils in der sauren wässrigen Zusammensetzung der Zinkphosphatierung und jeweils in mmol/kg größer als 0,5 ist.

2. Verfahren nach Anspruch 1, **dadurch gekennzeichnet, dass** der Anteil der Phosphate bezogen auf die anorganischen partikulären Bestandteile der alkalischen wässrigen Dispersion bei zumindest 30 Gew.-%, besonders bevorzugt bei zumindest 35 Gew.-%, insbesondere bevorzugt bei zumindest 40 Gew.-% berechnet als PO₄ liegt.

3. Verfahren nach einem oder beiden der vorherigen Ansprüche, **dadurch gekennzeichnet, dass** der Anteil an Zink im anorganischen partikulären Bestandteil der alkalischen wässrigen Dispersion in der Aktivierung bei mindestens 20 Gew.-%, vorzugsweise bei mindestens 30 Gew.-%, besonders bevorzugt bei mindestens 40 Gew.-% liegt.

4. Verfahren nach einem oder mehreren der vorherigen Ansprüche, **dadurch gekennzeichnet, dass** der Anteil an Titan im anorganischen partikulären Bestandteil der alkalischen wässrigen Dispersion in der Aktivierung kleiner als 5 Gew.-%, besonders bevorzugt kleiner als 1 Gew.-% ist, und insbesondere bevorzugt weniger als 10 mg/kg an Titan in der alkalischen wässrigen Dispersion der Aktivierung enthalten sind.

5. Verfahren nach einem oder mehreren der vorherigen Ansprüche, **dadurch gekennzeichnet, dass** die Menge der Phosphate aus dem anorganischen partikulären Bestandteil der alkalischen wässrigen Dispersion in der Aktivierung mindestens 80 mg/kg, besonders bevorzugt mindestens 150 mg/kg berechnet als PO₄ und bezogen auf die Dispersion beträgt.

6. Verfahren nach einem oder mehreren der vorherigen Ansprüche, **dadurch gekennzeichnet, dass** der pH-Wert der alkalischen wässrigen Dispersion in der Aktivierung größer als 8, vorzugsweise größer als 9, jedoch vorzugsweise kleiner als 12, besonders bevorzugt kleiner als 11 ist.

7. Verfahren nach Anspruch 6, **dadurch gekennzeichnet, dass** die Konzentration an Silizium in Wasser gelöster Form mindestens 1 mmol/kg, beträgt, jedoch vorzugsweise kleiner als 6 mmol/kg ist.

8. Verfahren nach einem oder mehreren der vorherigen Ansprüche, **dadurch gekennzeichnet, dass** die freie Säure in der sauren wässrigen Zusammensetzung der Zinkphosphatierung mindestens 0,4 Punkte, jedoch vorzugsweise nicht mehr als 3 Punkte, besonders bevorzugt nicht mehr als 2 Punkte beträgt.

9. Verfahren nach einem oder mehreren der vorherigen Ansprüche, **dadurch gekennzeichnet, dass** die Konzentration an freiem Fluorid in der sauren wässrigen Zusammensetzung der Zinkphosphatierung mindestens 2 mmol/kg, jedoch vorzugsweise weniger als 8 mmol/kg beträgt.

10. Verfahren nach einem oder mehreren der vorherigen Ansprüche, **dadurch gekennzeichnet, dass** zwischen der Aktivierung und der Zinkphosphatierung weder ein Spül- noch ein Trocknungsschritt erfolgt.

11. Verfahren nach einem oder mehreren der vorherigen Ansprüche, **dadurch gekennzeichnet, dass** der Zinkphosphatierung mit oder ohne dazwischenliegendem Spül- und/oder Trocknungsschritt, jedoch vorzugsweise mit Spülschritt, aber ohne Trocknungsschritt, eine Tauchlackierung folgt, vorzugsweise eine Elektrotauchlackierung, besonders bevorzugt eine kathodische Elektrotauchlackierung.

## Claims

1. A method for anti-corrosion treatment of a series of metal components comprising metal components that have, at least in part, zinc surfaces, and those which have at least one aluminum surface, in which method the metal components of the series successively undergo the following wet-chemical treatment steps:
(I) activation by bringing into contact with an alkaline aqueous dispersion which has a D50 value of less than 3 µm and the inorganic particulate constituent of which comprises phosphates, the entirety of these phosphates being composed at least partially of hopeite, phosphophyllite, scholzite, and/or hureaulite, and the proportion of phosphates in the inorganic particulate constituent, based on the alkaline aqueous Dispersion, being less than 0.8 g/kg calculated as PO₄;
(II) zinc phosphating by being brought into contact with an acidic aqueous composition having a pH below 3.5, containing
(a) 5-50 g/kg of phosphate ions,
(b) 0.3-3 g/kg of zinc ions, and
(c) at least one source of free fluoride, complex fluorides of the element silicon being contained as the source of free fluoride,
both the concentration of silicon in water-dissolved form and the concentration of free fluoride in the acidic aqueous composition being at least 0.5 mmol/kg,
**characterized in that** the quotient of the concentration of the phosphates in the inorganic particulate constituent of the alkaline aqueous dispersion of the activation is, in mmol/kg, with respect to the sum of the concentration of free fluoride and the concentration of silicon in each case in the acidic aqueous composition of the zinc phosphating, and in each case in mmol/kg, greater than 0.5.

2. The method according to claim 1, **characterized in that** the proportion of phosphates based on the inorganic particulate constituents of the alkaline aqueous dispersion is at least 30 wt.%, particularly preferably at least 35 wt.%, more particularly preferably at least 40 wt.%, calculated as PO₄.

3. The method according to one or both of the preceding claims, **characterized in that** the proportion of zinc in the inorganic particulate constituent of the alkaline aqueous dispersion in the activation is at least 20 wt.%, preferably at least 30 wt.%, particularly preferably at least 40 wt.%.

4. The method according to one or more of the preceding claims, **characterized in that** the proportion of titanium in the inorganic particulate constituent of the alkaline aqueous dispersion in the activation is less than 5 wt.%, particularly preferably less than 1 wt.%, and more particularly preferably less than 10 mg/kg of titanium are contained in the alkaline aqueous dispersion of the activation.

5. The method according to one or more of the preceding claims, **characterized in that** the amount of phosphates from the inorganic particulate constituent of the alkaline aqueous dispersion in the activation is at least 80 mg/kg, particularly preferably at least 150 mg/kg, calculated as PO₄ and based on the dispersion.

6. The method according to one or more of the preceding claims, **characterized in that** the pH of the alkaline aqueous dispersion in the activation is greater than 8, preferably greater than 9, but preferably less than 12, particularly preferably less than 11.

7. The method according to claim 6, **characterized in that** the concentration of silicon in water-dissolved form is at least 1 mmol/kg, but preferably less than 6 mmol/kg.

8. The method according to one or more of the preceding claims, **characterized in that** the free acid in the acidic aqueous composition of the zinc phosphating is at least 0.4 points, but preferably not more than 3 points, particularly preferably not more than 2 points.

9. The method according to one or more of the preceding claims, **characterized in that** the concentration of free fluoride in the acidic aqueous composition of the zinc phosphating is at least 2 mmol/kg, but preferably less than 8 mmol/kg.

10. The method according to one or more of the preceding claims, **characterized in that** neither a rinsing step nor a drying step takes place between the activation and the zinc phosphating.

11. The method according to one or more of the preceding claims, **characterized in that** the zinc phosphating, with or without an intermediate rinsing step and/or drying step, but preferably with a rinsing step and without a drying step, is followed by dip coating, preferably electrocoating, particularly preferably cathodic electrocoating.

## Revendications

1. Procédé permettant le traitement anticorrosion d'une série de composants métalliques comprenant des composants métalliques qui présentent au moins partiellement des surfaces en zinc et des composants métalliques qui présentent au moins une surface en aluminium, dans lequel les composants métalliques de la série sont successivement soumis aux étapes de traitement chimique par voie humide suivantes :
(I) activation par mise en contact avec une dispersion aqueuse alcaline qui présente une valeur D50 inférieure à 3 µm et dont le constituant particulaire inorganique comprend des phosphates, dans lequel l'ensemble desdits phosphates est au moins partiellement composé d'hopéite, phosphophyllite, scholzite et/ou huréaulite et dans lequel la proportion de phosphates dans le constituant particulaire inorganique, par rapport à la dispersion aqueuse alcaline, est inférieure à 0,8 g/kg, calculée en tant que PO₄ ;
(II) phosphatation au zinc par mise en contact avec une composition aqueuse acide comportant un pH inférieur à 3,5 et contenant
(a) 5 à 50 g/kg d'ions phosphate,
(b) 0,3 à 3 g/kg d'ions zinc, et
(c) au moins une source de fluorure libre, dans lequel des fluorures complexes de l'élément silicium sont contenus comme source de fluorure libre,
dans lequel à la fois la concentration de silicium sous forme dissoute dans l'eau et la concentration de fluorure libre dans la composition aqueuse acide sont d'au moins 0,5 mmol/kg,
**caractérisé en ce que** le quotient de la concentration des phosphates dans le constituant particulaire inorganique de la dispersion aqueuse alcaline de l'activation en mmol/kg par rapport à la somme de la concentration de fluorure libre et de la concentration de silicium, respectivement dans la composition aqueuse acide de la phosphatation au zinc et respectivement en mmol/kg, est supérieur à 0,5.

2. Procédé selon la revendication 1, **caractérisé en ce que** la proportion de phosphates, par rapport aux constituants particulaires inorganiques de la dispersion aqueuse alcaline, est d'au moins 30 % en poids, de manière particulièrement préférée d'au moins 35 % en poids, de manière extrêmement préférée d'au moins 40 % en poids, calculée en tant que PO₄.

3. Procédé selon l'une des revendications précédentes ou les deux, **caractérisé en ce que** la proportion de zinc dans le constituant particulaire inorganique de la dispersion aqueuse alcaline dans l'activation est d'au moins 20 % en poids, préférentiellement d'au moins 30 % en poids, de manière particulièrement préférée d'au moins 40 % en poids.

4. Procédé selon l'une ou plusieurs des revendications précédentes, **caractérisé en ce que** la proportion de titane dans le constituant particulaire inorganique de la dispersion aqueuse alcaline dans l'activation est inférieure à 5 % en poids, de manière particulièrement préférée est inférieure à 1 % en poids, et de manière extrêmement préférée moins de 10 mg/kg de titane sont contenus dans la dispersion aqueuse alcaline de l'activation.

5. Procédé selon l'une ou plusieurs des revendications précédentes, **caractérisé en ce que** la quantité de phosphates provenant du constituant particulaire inorganique de la dispersion aqueuse alcaline dans l'activation est d'au moins 80 mg/kg, de manière particulièrement préférée d'au moins 150 mg/kg, calculée en tant que PO₄ et par rapport à la dispersion.

6. Procédé selon l'une ou plusieurs des revendications précédentes, **caractérisé en ce que** le pH de la dispersion aqueuse alcaline dans l'activation est supérieur à 8, préférentiellement supérieur à 9, mais préférentiellement inférieur à 12, de manière particulièrement préférée inférieur à 11.

7. Procédé selon la revendication 6, **caractérisé en ce que** la concentration de silicium sous forme dissoute dans l'eau est d'au moins 1 mmol/kg, mais est préférentiellement inférieure à 6 mmol/kg.

8. Procédé selon l'une ou plusieurs des revendications précédentes, **caractérisé en ce que** l'acidité libre dans la composition aqueuse acide de la phosphatation au zinc est d'au moins 0,4 point, mais préférentiellement de pas plus de 3 points, de manière particulièrement préférée de pas plus de 2 points.

9. Procédé selon l'une ou plusieurs des revendications précédentes, **caractérisé en ce que** la concentration de fluorure libre dans la composition aqueuse acide de la phosphatation au zinc est d'au moins 2 mmol/kg, mais préférentiellement de moins de 8 mmol/kg.

10. Procédé selon l'une ou plusieurs des revendications précédentes, **caractérisé en ce que** ni une étape de rinçage, ni une étape de séchage n'est effectuée entre l'activation et la phosphatation au zinc.

11. Procédé selon l'une ou plusieurs des revendications précédentes, **caractérisé en ce que** la phosphatation au zinc avec ou sans étape intermédiaire de rinçage et/ou de séchage, mais préférentiellement avec étape de rinçage, mais sans étape de séchage, est suivie d'un laquage par immersion, préférentiellement d'un laquage électrophorétique par immersion, de manière particulièrement préférée d'un laquage électrophorétique par immersion cathodique.
